# EUROPÄISCHE PATENTSCHRIFT

(11) **EP 1 466 710 B1**
(45) Veröffentlichungstag und Bekanntmachung des Hinweises auf die Patenterteilung: **30.04.2008**
(21) Anmeldenummer: 04000670.2
(22) Anmeldetag: 15.01.2004
(51) Int. Cl.: B26D 7/10

(54) **Beheizbares Schneidwerkzeug**
Heatable cutting tool
Outil de coupe chauffant

(30) Priorität: 12.04.2003 DE 10316916
(43) Veröffentlichungstag der Anmeldung: 13.10.2004
(73) Patentinhaber: Forschungszentrum Karlsruhe GmbH, 76133 Karlsruhe (DE)
(72) Erfinder: Günther, Elmar, 76297 Stutensee (DE); Kaufmann, Ulrike, Dr., 76133 Karlsruhe (DE); Ritzhaupt-Kleissl, Hans-Joachim, Dr., 69190 Waldorf (DE)
(74) Vertreter: Rückert, Friedrich

(56) Entgegenhaltungen:
- EP-A- 0 812 665
- DE-A1- 10 002 232
- DE-A1- 19 545 825
- DE-A1- 19 752 080
- DE-A1- 19 850 366

## Beschreibung

Die Erfindung betrifft ein Schneidwerkzeug gemäß dem ersten Patentanspruch und seine Verwendung gemäß Anspruch 5.

Schneidwerkzeuge mit Keramikschneiden sind in der Technik weit verbreitet. Zum einen handelt es sich um Schneidwerkzeuge mit einem metallischen Kern, der mit einer oder mehreren verschleißfesten Schichten aus Keramik überzogen ist. Zum andern sind Schneidwerkzeuge, insbesondere Messer, mit Schneiden aus Vollkeramik bekannt.

Zum Zuschneiden von zähen und widerstandsfähigen Materialien, insbesondere solchen mit hohem Kunstfaseranteil wie z. B. Industrietextilien für Automobil-Sitzbezüge oder Innenauskleidungen von Fahrzeugen, sind solche Schneidwerkzeuge nicht geeignet. Zum einen wären durch die auftretende Abrasion Schutzschichten in kurzer Zeit abgerieben, zum andern besteht bei vollkeramischen Schneidwerkzeugen die Gefahr eines Bruches; außerdem sind die Trennstellen nicht immer einwandfrei.

Die EP-A-812665 offenbart ein Schneidwerkzeug, das im Wesentlichen aus drei verschiedenen Schichten besteht.

Auf einem elektrisch nicht leitenden Substrat 3 aus einer Oxid (SiO₂,Al₂O₃)- oder Nichtoxidkeramik ist eine mäanderartig strukturierte Schicht aus einem elektrisch leitenden Material aufgebracht. Dieses elektrisch leitende Material kann ein Metall oder eine Metalllegierung sein. Alternativ kann das leitfähige Material Rutheniumdioxid oder einen elektrisch leitfähigen Doppeloxid-Komplex wie Blei-Ruthenium-Oxid enthalten. Darüber liegt wiederum eine elektrisch nicht leitende Schicht aus Keramik, Glas oder organischem Material.

Der Erfindung liegt die Aufgabe zugrunde, ein weiteres Schneidwerkzeug vorzuschlagen, das für zähe und widerstandsfähige Materialien, insbesondere für solche mit hohem Kunstfaseranteil, gut geeignet ist. Eine weitere Aufgabe besteht in der Angabe eines Verwendungszweckes für das Schneidwerkzeug.

Die Aufgabe wird durch das im ersten Patentanspruch beschriebene Schneidwerkzeug und die in Anspruch 5 angegebene Verwendung gelöst. Die weiteren Ansprüche geben bevorzugte Ausgestaltungen des Schneidwerkzeugs an.

Grundprinzip des erfindungsgemäßen Schneidwerkzeugs ist, dass das zu zerschneidende Gut durch eine heizbare Schneide zerteilt wird. Das Schneidwerkzeug soll an der Schneide eine Temperatur von mindestens 400°C, bevorzugt jedoch von 800°C bis 1200°C erreichen. Diese Temperaturen werden durch eine Widerstandsheizung erzielt. Somit ist das Schneidwerkzeug bei seinem Einsatz in der Weise mit den beiden Polen einer Spannungsquelle verbunden, dass zumindest die Schneide von elektrischem Strom durchflossen und auf diese Weise aufgeheizt wird. Der Widerstand des Schneidwerkzeugs liegt vorzugsweise im Bereich von 6 bis 14 Q. Dieser Widerstand kann durch eine bestimmte geometrische Formgebung und durch geeignete Wahl des Materials eingestellt werden. Strom und Spannung werden bei Verwendung des Schneidwerkzeugs über eine Regeleinheit geregelt.

Das Schneidwerkzeug ist homogen aufgebaut und besteht aus einer Mischkeramik, die aus mindestens zwei verschiedenen Komponenten zusammengesetzt ist. Die erste Komponente ist eine elektrisch nicht leitende Matrixkeramik. Als Matrixkeramik eignen sich Metalloxid-Keramiken wie Zirkondioxid oder Aluminiumoxid. Die Matrixkeramik verleiht dem Schneidwerkzeug die gewünschten mechanischen Eigenschaften wie Härte, Biegebruchfestigkeit und Verschleißbeständigkeit.

In die Matrixkeramik ist eine leitfähige oxidische Keramik eingelagert. Die bekannten elektrisch leitenden, nicht oxidischen Keramiken wie Titan- oder Zirkoniumnitrid als Beispiel für die als Hartstoffe bezeichneten Carbide, Nitride und Diboride der Elemente der IV. bis VI. Nebengruppe des Periodischen Systems sind für das erfindungsgemäße Schneidwerkzeug nicht geeignet, weil sie sich in Kontakt mit Luftsauerstoff nicht ohne Zerstörung auf die erforderlichen hohen Temperaturen erhitzen lassen. Geeignet als leitfähige oxidische Keramik ist dagegen ein Indium-Zinn-Oxid (häufig mit "ITO" abgekürzt) der allgemeinen Formel In₂₋ₓSnₓO₃, wobei x einen Wert von 0 bis 0,6 annimmt.

Die leitfähige oxidische Keramik beträgt mindestens mit 15 Vol.-% zu der Mischkeramik. Bei einem geringeren Anteil ist der Widerstand des Schneidgerätes im allgemeinen so hoch, dass die erforderliche Leitfähigkeit nicht gewährleistet ist. Der Anteil der leitfähigen oxidischen Keramik kann andererseits bis zu 85 Vol.-% betragen. Im allgemeinen werden jedoch Anteile der leitfähigen oxidischen Keramik im Bereich von 25 bis 60 Vol.-% gewählt, weil dann die günstigen chemischen und mechanischen Eigenschaften der Matrixkeramik die Qualität des Schneidwerkzeuges maßgeblich bestimmen.

Das Schneidwerkzeug eignet sich vor allem für Materialien, bei denen die Zerteilung einerseits mit einer scharfen, mechanischen Klinge erfolgen muss, die sich jedoch andererseits bei höheren Temperaturen leichter zu zerschneiden sind. Solche Materialien sind insbesondere die eingangs erwähnten Textilien oder Gewebe mit hohem Kunstfaseranteil, insbesondere Automobilsitzbezüge und Innenauskleidungen von Fahrzeugen. Je nach dem einzusetzenden Schneidgut kann die Mischkeramik des Schneidwerkzeuges variiert werden. Im allgemeinen ist es von besonderem Vorteil, wenn in der Schneide die höchste Temperatur auftritt und der übrige Teil des Schneidwerkzeugs kälter bleibt. Dies kann erreicht werden durch eine gezielte Variation der lokalen elektrischen Leitfähigkeit des Mischoxids oder durch die Wahl einer bestimmten Schneidengeometrie. Die Leitfähigkeit des Mischoxids wird bestimmt durch die Art und den Anteil von Matrixkeramik und leitfähiger oxidischer Keramik.

Die besondere Eignung des erfindungsgemäßen Schneidwerkzeugs zum Schneiden der erwähnten Industrietextilien ergibt sich daraus, dass durch die Wärmezufuhr beim Trennvorgang das zu zerschneidende Material bis hin zum lokalen Schmelzen erweicht wird, wodurch der Trennvorgang erheblich erleichtert und der Verschleiß des Schneidwerkzeugs entsprechend vermindert wird.

Die elektrisch leitfähige Oxidkeramik ITO in der Mischkeramik, aus der das Schneidwerkzeug besteht, wird derzeit als Beschichtung, insbesondere als Antireflexschicht oder als Wärmeschutzschicht verwendet. Die Verarbeitung erfolgt dabei im Dünnschichtverfahren, d. h. durch Abstäuben (Sputtern). ITO-Sputtertargets werden durch isostatisches Heißpressen von ITO-Pulver erzeugt, da kommerzielles ITO nicht drucklos sinterfähig ist.

Nach der Synthese durch den thermischen Zweistufenprozess, wie er in den Druckschriften DE 197 52 080 A1 und DE 100 02 232 A1 eingehend beschrieben ist, lässt sich ITO jedoch drucklos sintern, so dass auch keramische Formkörper auf diese einfache Weise hergestellt werden können. Dies gilt insbesondere dann, wenn Aluminiumoxid oder Zirkondioxid beigemischt ist.

Das Schneidwerkzeug lässt sich somit durch das folgende Verfahren herstellen:

Aus der Matrixkeramik, beispielsweise Aluminiumoxid oder Zirkondioxid, und der elektrisch leitenden Oxidkeramik wird eine homogene Mischung hergestellt. Hierzu werden die Oxide zusammen mit den entsprechenden metallorganischen Flüssigvorstufen (Precursor) gemischt. Diese homogene Mischung wird im Sprühtrockner versprüht. Dabei entweicht der Alkohol der Flüssigvorstufen und es entstehen Granulate, die aus der jeweiligen Matrixkeramik bestehen und homogen mit einer organischen ITO-Vorstufe bedeckt sind. Durch eine nachfolgende thermische Behandlung in einer Wirbelschicht an Luft entsteht die homogene Mischkeramik. Die Rohlinge der Schneidwerkzeuge werden anschließend an Luft bis zur Enddichte gesintert. Dabei liegen die Sintertemperaturen über 1000°C und bis zu 1600°C, bevorzugt jedoch von 1100°C bis 1400°C. Die endgültige geometrische Formgebung und damit die Feinabstimmung der Charakteristik des elektrischen Widerstands erfolgt durch Schleifen im Anschluss an den Sinterprozess.

Ein alternativer Herstellungsweg ist die Formgebung durch Heißgießen oder Niederdruck-Spritzgießen. Hierbei werden die Pulver durch Mischen mit einer Wachsmasse plastifiziert. Die dadurch hergestellte fließfähige Masse lässt sich drucklos in Formen gießen oder durch Niederdruck-Spritzgießen abformen.

Durch Verschneiden der - beispielsweise durch Sprühtrocknung hergestellten - Mischungen miteinander oder mit reiner Matrixkeramik oder mit der reinen elektrisch leitenden Oxidkeramik können Zusammensetzungen der Mischkeramik in beliebiger Konzentration innerhalb des bevorzugten Mischungsbereiches hergestellt werden.

Die Klingengeometrie spielt für das Verhalten beim Schneiden eine wichtige Rolle. Zum einen ist die Qualität der Schneide, die durch entsprechendes Schleifen erreicht werden kann, zum andern ist die Art und der Ort der Wärmefreisetzung von Bedeutung.

Die Figuren 1, 2 und 3 zeigen bevorzugte Gestaltungen der Klinge.
In Fig. 1 ist ein einfaches Schneidwerkzeug mit einer homogenen Mischkeramik dargestellt, die ein einheitliches Verhältnis von Matrixkeramik und elektrisch leitfähiger Oxidkeramik aufweist. Die dimensionslosen Zahlenangaben beziehen sich auf Millimeter.
Fig. 2 zeigt die Verwendung eines Gradientenmaterials mit Schneidenschliff. Die Wärme wird über die Veränderung des spezifischen Widerstands innerhalb des Werkzeugs erzeugt. Das Schneidwerkzeug hat eine geschliffene Schneide, die mindestens 1 cm lang ist. Der Winkel zwischen der Schneidekante und der Waagerechten bei vertikaler Stellung des Schneidwerkzeugs sollte zwischen 30 und 50 ° betragen; im gezeigten Beispiel beträgt der Winkel 40 °. Die Mischkeramik M1 weist einen geringeren spezifischen Widerstand als die Mischkeramik M2 auf.
In Fig. 3 ist eine ähnliche Ausführungsform wie in Fig. 2 dargestellt, bei der jedoch eine Gradientenmischkeramik mit einer Querschnittsänderung bei der Schneide kombiniert ist.

## Patentansprüche

1. Schneidwerkzeug, das elektrisch durch Widerstandsheizung beheizbar ist, bestehend aus einer Mischkeramik, die
aus einer elektrisch nicht leitenden Matrixkeramik und
eine in die Matrixkeramik eingelagerte elektrisch leitfähigen Indium-Zinn-Oxidkeramik der allgemeinen Formel In₂ₓSnₓO₃ mit x von 0 bis 0,6 zusammengesetzt ist, wobei der Anteil der elektrisch leitfähigen Indium-Zinn-Oxidkeramik an der Mischkeramik 15 bis 85 Volumen-Prozent beträgt.

2. Schneidwerkzeug nach Anspruch 1, bei dem die Matrixkeramik aus einem Metalloxid besteht.

3. Schneidwerkzeug nach Anspruch 2, bei dem das Metalloxid Zirkondioxid oder Aluminiumoxid ist.

4. Schneidwerkzeug nach einem der Ansprüche 1 bis 3 mit einer Mischkeramik, die aus 40 bis 75 Volumen-Prozent der elektrisch nichtleitenden Matrixkeramik Zirkondioxid oder Aluminiumoxid und aus 25 bis 60 Volumen-Prozent der elektrisch leitfähigen Indium-Zinn-Oxidkeramik besteht.

5. Verwendung des Schneidwerkzeugs nach einem der Ansprüche 1 bis 4 zum Schneiden von Textilien oder Geweben mit hohem Kunstfaseranteil.

## Claims

1. Cutting tool which can be heated electrically by resistance heating, comprising a mixed ceramic which is composed of
an electrically non-conductive matrix ceramic and
an electrically conductive indium-tin oxide ceramic of the general formula In₂₋ₓSnₓO₃ with x from 0 to 0.6, which is incorporated in the matrix ceramic, the proportion of electrically conductive indium-tin oxide ceramic in the mixed ceramic being 15 to 85% by volume.

2. Cutting tool according to claim 1, in which the matrix ceramic comprises a metal oxide.

3. Cutting tool according to claim 2, in which the metal oxide is zirconium dioxide or aluminium oxide.

4. Cutting tool according to one of the claims 1 to 3 with a mixed ceramic which comprises 40 to 75% by volume of the electrically non-conductive matrix ceramic zirconium dioxide or aluminium oxide and 25 to 60% by volume of the electrically conductive indium-tin oxide ceramic.

5. Use of the cutting tool according to one of the claims 1 to 4 for cutting textiles or fabrics with a high synthetic fibre component.

## Revendications

1. Outil de coupe à chauffage par chauffage électrique par résistance composé d'un mélange céramique formé d'un matrice en céramique non électroconductrice et d'une céramique indium-oxyde d'étain, électroconductrice, insérée dans la matrice en céramique et correspondant à la formule générale In₂₋ₓSnₓO₃ avec x compris entre 0 et 0,6, et dont la teneur en céramique indium-oxyde de zinc électroconductrice dans le mélange de céramique, représente entre 15 et 85 % en volume.

2. Outil de coupe selon la revendication 1,
dans lequel
la matrice en céramique est en un oxyde métallique.

3. Outil de coupe selon la revendication 2,
dans lequel
l'oxyde métallique est de l'oxyde de zirconium ou de l'oxyde d'aluminium.

4. Outil de coupe selon l'une quelconque des revendications 1 à 3, composé d'un mélange de céramique comprenant entre 40 et 75 % en volume de céramique non électroconductrice d'oxyde de zirconium et d'oxyde d'aluminium formant la matrice, et de 25 à 60 % en volume de céramique indium-oxyde d'étain, électroconductrice.

5. Utilisation de l'outil de coupe selon l'une quelconque des revendications 1 à 4, pour couper des produits textiles ou des tissus ayant une forte teneur en fibres synthétiques.
